# EUROPÄISCHE PATENTSCHRIFT

(11) **EP 0 065 678 B1**
(45) Veröffentlichungstag und Bekanntmachung des Hinweises auf die Patenterteilung: **27.05.1987**
(21) Anmeldenummer: 82103913.8
(22) Anmeldetag: 06.05.1982
(51) Int. Cl.: C21D 1/20, C21D 5/00

(54) **Verfahren und Vorrichtung zur abschnittsweisen Wärmebehandlung von Bauteilen aus Eisenwerkstoffen**
Process and apparatus for heat treating sections of ferrous workpieces
Procédé et appareil pour le traitement thermique par sections de pièces en métaux ferreux

(30) Priorität: 21.05.1981 CH 3312/81
(43) Veröffentlichungstag der Anmeldung: 01.12.1982
(73) Patentinhaber: GEORG FISCHER AKTIENGESELLSCHAFT, CH-8201 Schaffhausen (CH)
(72) Erfinder: Hauke, Wilhelm, D-7701 Hilzingen (DE)

## Beschreibung

Die vorliegende Erfindung bezieht sich auf ein Verfahren zur partiellen Wärmebehandlung von Bauteilen aus Gusseisenwerkstoffen mit Kugelgraphit und perlitischem Grundgefüge.

Zur Erzielung hochfester Eigenschaften ist est bekannt Bauteile, wie z.B. Wellen, Zahnringe, Stirnräder, Schaltgabeln u.a. einer isothermen Wärmebehandlung in der Bainitstufe zu unterziehen. Dabei werden die Bauteile vollständig austenitisiert und anschliessend in einem Haltebad umgewandelt.

Nachteilig dabei ist, dass die hochfesten Gefügeeigenschaften des Bainits auch auf solche Abschnitte des Bauteiles übertragen werden, in denen sie nicht erwünscht sind.

J. Dodd (Giesserei, Band 65, Nr. 4, Februar 1978) beschreibt ein Verfahren zur Zwischenstufenvergütung von Gusseisen mit Kugelgraphit, das dem klassischen isothermen Umwandeln entspricht. Bei diesem Verfahren, das von den Stählen her gut bekannt ist, wird das gesamte Bauteil in ein bainitisches Gefüge übergeführt, indem zuerst die Bauteile vollständig und gleichmässig austenitisiert werden und dann auf Bainit-Temperatur abgekühlt und dann auf dieser Temperatur gehalten werden.

Im Aufsatz von K. Hornung et al. in der VDI-Zeitschrift, Band 123, Nr. 4, Februar 1981 werden Gusseisenwerkstoffe für hochbeanspruchte Fahrzeugteile wie Zahnräder beschrieben, bei denen durch Zwischenstufenvergütung erhebliche Festigkeitssteigerungen erreicht werden. Dabei werden die Bauteile, die eine ferritische Grundstruktur aufweisen, vollständig auf Austenitisierungstemperatur gebracht und anschliessend auf eine Bainit-Temperatur abgekühlt und gehalten.

Aufgabe der vorliegenden Erfindung ist es, ein wirtschaftliches Verfahren vorzuschlagen, das zu einer partiellen Ausbildung von bainitischen Gefügebereichen an Bauteilen führt.

Es sollen Probleme des Verzugs weitgehend eliminiert werden, Folgebearbeitungsoperationen an nicht gehärteten Stellen möglich sein und erweiterte Eigenschaftskombinationen erzielt werden.

Diese Aufgabe wird erfindungsgemäss durch die Lehre des Anspruches gelöst.

Anhand der Figuren soll im folgenden ein Beispiel näher erläutert werden.

Es zeigen:
Fig. 1 eine schematische Darstellung der verwendeten Anlage zur isothermen Behandlung in der Bainitstufe und
Fig. 2 zu erwartende Temperaturkurven eines beliebigen Bauteils, sowie die zu erwartende Gefügeausbildung.
Auf Probekörpern mit einer Dimensionierung von 16 x 60 mm mit weitgehend perlitischem Grundgefüge wurden bainitische Randschichten erzeugt.

Probekörper mit einem Ausgangsmaterial der Zusammensetzung: 3,65 Gew. % C; 2,38 Gew. % Si; 0,46 Gew. % Mn; Rest Fe und einem Grundgefüge von 75 % Perlit und 25 % Ferrit wurden partiell wärmebehandelt. Zunächst wurden die zu behandelnden Abschnitte induktiv auf eine Temperatur zwischen 850 und 1000°C erwärmt.

Die Fallhöhe zwischen Heizspule und Vergütungsbad war auf ca. 90 mm festgesetzt. Anschliessend wurden die Probekörper im Salzbad bei 275°C während 120 Minuten gehalten.

Die Erprobung des Verfahrens erfolgte auch an einem Zahnrad Modul 3. Ausgangsmaterial war GGG mit perlitischem Grundgefüge.

Die Erwärmung erfolgte, wie bei den Probekörpern, auf eine Temperatur von 900°C. Die Aufheizzeit betrug 32 Sekunden. Anschliessend wurde das Prüfrad im Salzbad bei 280°C während 120 Minuten gehalten.

Ebenso wurden Zahnräder Modul 3 in der Weise behandelt, dass vom Zahnkopf bis etwa 4 mm unter den Zahnfuss ein bainitisches Gefüge eingestellt wurde.

Die Fig. 1 zeigt eine modifizierte Induktionshärteanlage, wobei das Abschreckbad 1 unmittelbar unter der Induktionsspule 2 angeordnet ist, so dass das Bauteil 3 direkt, ohne die übliche Besprühung mittels einer zwischen Induktionsspule und Bad 1 angeordneten Brause, ins Bad fällt. Das Abschreckmedium kann ein temperiertes Salzbad oder Oel sein. Es kann aber auch ein Metallbad verwendet werden.

In der Fig. 2 ist ein Bauteil A dargestellt, wobei die zu erwartende Gefügeausbildung zusammen mit den zu erwartenden Temperaturkurven im entsprechenden ZTU-Diagramm angegeben sind. Es hat sich gezeigt, dass bainitisches Gefüge sich durch hervorragendes Verschleissverhalten bei hohen Festigkeiten auszeichnen.

Durch die Verwendung des Verfahrens wurden ausgezeichnete Resultate erzielt. Bei einem Bainitgehalt von ca. 90 % wurden bei den Probekörpern Härtewerte im Bereich von 46-48 HR_{c} gemessen. Der Härteverlauf vom Zahnkopf zum Zahngrund lag bei 48-38 HR_{c}.

## Patentansprüche

1. Verfahren zur partiellen Wärmebehandlung von Bauteilen aus Gusseisenwerkstoffen mit Kugelgraphit und perlitischem Grundgefüge, bei dem die zu wärmebehandelnden Abschnitte in einem Temperaturbereich von 850 bis 1000°C durch induktive Erwärmung austenitisiert werden und anschliessend in einem Abschreckmedium, das in einen Temperaturbereich von 180 bis 450°C gehalten wird, bis zur Umwandlung in ein bainitisches Gefüge belassen werden.

2. Verfahren nach Anspruch 1, dadurch gekennzeichnet, dass als Abschreckmedium ein Salzbad verwendet wird.

3. Verfahren nach Anspruch 1, dadurch gekennzeichnet, dass als Abschreckmedium Oel verwendet wird.

4. Verfahren nach Anspruch 1, dadurch gekennzeichnet, dass als Abschreckmedium ein Metallbad verwendet wird.

## Revendications

1. Procédé pour le traitement thermique partiel d'éléments de construction en des matériaux du type fonte à graphite sphéroïdal et à matrice perlitique, caractérisé en ce que les pièces destinées à subir le traitement thermique sont austénisées par chauffage par induction à une température comprise entre 850 et 1000°C, puis, jusqu'à leur transformation en une texture bainitique, sont abandonnées dans un milieu de trempe maintenu à une température comprise entre 180 et 450°C.

2. Procédé selon la revendication 1, caractérisé en ce qu'on utilise comme milieu de trempe un bain de sel.

3. Procédé selon la revendication 1, caractérisé en ce qu'on utilise comme bain de trempe une huile.

4. Procédé selon la revendication 1, caractérisé en ce qu'on utilise comme milieu de trempe un bain métallique.

## Claims

1. Process for the partial heat treatment of components made from cast iron materials with spheroidal graphite and a pearlitic basic structure, in which the parts to undergo heat treatment are austenitized by inductive heating in a temperature range 850 to 1000°C and are subsequently left in a quenching medium maintained in a temperature range 180 to 450°C until converted into a bainitic structure.

2. Process according to claim 1, characterized in that a salt bath is used as the quenching medium.

3. Process according to claim 1, characterized in that oil is used as the quenching medium.

4. Process according to claim 1, characterized in that a metal bath is used as the quenching medium.
